# EUROPÄISCHE PATENTANMELDUNG

(11) **EP 1 061 415 A1**
(43) Veröffentlichungstag der Anmeldung: **20.12.2000**
(21) Anmeldenummer: 00202104.6
(22) Anmeldetag: 14.06.2000
(51) Int. Cl.: G03C 5/305, G03C 5/30

(54) **Schwarz-Weiss-Entwickler**

(30) Priorität: 19.06.1999 DE 19928157; 19.08.1999 DE 19939392
(71) Anmelder: Agfa-Gevaert naamloze vennootschap, 2640 Mortsel (BE)
(72) Erfinder: Kirsten, Nikolaus, Agfa-Gevaert N.V., 2640 Mortsel (BE)

(57) **Zusammenfassung**

Mit einem Schwarz-Weiß-Entwickler für Silberhalogenidmaterialien, der als Entwicklersubstanz eine Kombination aus (a) einem Salz der Ascorbinsäure oder Isoascorbinsäure und (b) einer Verbindung der Formel (E-2) worin
R₁ bis R₆ die in der Beschreibung angegebene Bedeutung besitzen,
sowie als Stabilisator 1-Phenyl-5-mercaptotetrazol enthält, wird bei ausgezeichnetem sensitometrischem Resultat ein blauschwarzer Bildton erzielt.

## Beschreibung

Die Erfindung betrifft einen Schwarz-Weiß-Entwickler für Silberhalogenidmaterialien, der ausgezeichnete Entwicklungsergebnisse erbringt, einen blauschwarzen Bildton erzeugt und auf Hydrochinon verzichten kann.

Der Entwickler soll sowohl für Schwarz-Weiß-Umkehrfilm als auch für Schwarz-Weiß-Papier geeignet sein.

Bei der Entwicklung von Schwarz-Weiß-Materialien werden in der Regel Entwickler verwendet, die als Entwicklungssubstanzen Gemische von Hydrochinon/Phenidon oder Hydrochinon/Metol enthalten.

Hydrochinon ist aber aus gesundheitlichen und ökologischen Gründen unerwünscht.

Aufgabe der Erfindung war daher die Bereitstellung eines Entwicklers, der frei von Hydrochinon ist, ausreichende Entwicklungsaktivität besitzt (= hohe Maximaldichte), einen geringen Entwicklungsschleier (= geringe Minimaldichte) und einen blauschwarzen Bildton erzeugt.

Aus zahlreichen Entwickler/Stabilisator-Kombinationen wurde überraschenderweise gefunden, daß nur die Kombination aus (a) einem Salz der Ascorbinsäure oder Isoascorbinsäure, insbesondere Natriumisoascorbat (E-1) und (b) einer Verbindung der Formel (E-2) worin
- R₁ bis R₆: unabhängig voneinander Wasserstoff, eine Alkylgruppe, eine substituierte oder nicht-substituierte Alkoxygruppe oder eine substituierte oder nicht-substituierte Aryloxygruppe oder eine Gruppe der folgenden Formel ist:

(X)ₚ-A-(Sol)

oder R₁ und R₂ miteinander zu einem 5- oder 6-gliedrigen, gesättigten Ring verknüpft sind,
worin
- p: 0 oder 1,
- X: -O-, -S-, oder -NR₇-
- R₇: Wasserstoff, ein Alkylrest oder A-(Sol),
- A:
- q: eine ganze Zahl von 0 bis 5 und
- y: eine ganze Zahl von 1 bis 3,
- (Sol): eine löslichmachende Gruppe, ausgewählt aus der Gruppe bestehend aus:
CO₂H, SO₃H, NHSO₂R₈, SO₂NH₂, SO₂NHR₈, Polyhydroxyalkyl,
- R₈: eine Alkyl- oder Arylgruppe,
- R₉: OH, eine Alkyl- oder Arylgruppe und
- R₁₀: Wasserstoff, eine Alkyl- oder Arylgruppe
bedeuten,
zusammen mit 1-Phenyl-5-mercaptotetrazol (ST-1) das gewünschte Ergebnis erbringt. Der Entwickler hat insbesondere einen pH-Wert von 9 bis 12.

Vorzugsweise sind R₂, R₃, R₅ und R₆ Wasserstoff, R₁ Wasserstoff oder gegebenenfalls substituiertes Alkyl und R₄ Wasserstoff, CH₃ oder NH₂.

Vorzugsweise enthält ein Liter gebrauchsfertiger Entwickler 2 bis 20 g E-1, 0,5 bis 5 g E-2 und 5 bis 200 mg ST-1.

Beispiele für geeignete Verbindungen der Formel E-2 sind sowie am Stickstoff di-substituierte Verbindungen:

Der Entwickler kann weiterhin übliche Bestandteile wie Lösungsvermittler, Kalkschutzmittel, Oxidationsschutzmittel, pH-Puffer, pAg-Puffer und ähnliches enthalten.

Der Entwickler ist vorzugsweise im wesentlichen hydrochinonfrei.

"Im wesentlichen hydrochinonfrei" bedeutet, daß der erfindungsgemäße Entwickler weniger als 10 % der bisher gebräuchlichen Menge enthält. Vorzugsweise ist der erfindungsgemäße Entwickler vollkommen hydrochinonfrei.

In den nachfolgenden Beispielen wurden ein Schwarz-Weiß-Umkehrfilm (SWU), z.B. SCALA der Fa. Agfa-Gevaert AG, ein Schwa-Weiß-Multikontrastpapier auf polyethylenbeschichtetem Papier als Träger (MCP), und ein Schwarz-Weiß-Multikontrastpapier auf Barytträger (MCC) verarbeitet.

Die Proben wurden mit einem Graustufenkeil belichtet, in den verschiedenen Entwicklern entwickelt, fixiert, gewässert und getrocknet. In der anschließenden sensitometrischen Auswertung wurden die Parameter Minimaldichte, Maximaldichte sowie der Bildton bei Dichte 1,0 ermittelt. Die entwickelten Silberdichten wurden densitometrisch bestimmt. Der Bildton variiert hauptsächlich auf der Blau-Gelb-Achse des Farbsechsecks. Daher wird in der Tabelle der Versuchsvarianten und Ergebnisse die Abweichung zum Unbuntpunkt auf der Blau-Gelb-Achse angegeben (z.B. △ = +4 bedeutet → Bildtonabstand von 0,04 Dichteeinheiten vom Unbuntpunkt nach Blau).

Ein hoher positiver Wert entsprach dem gewünschten blauschwarzen Bildton.

Als Entwicklerlösung fand folgende Grundrezeptur Anwendung (Abweichungen werden gesondert vermerkt).

| Entwickler-Grundrezeptur (in wässriger Lösung): | | |
|---|---|---|
| **Inhaltsstoff** | **Stoffmenge** | **Funktion** |
| Diethylenglycol | 10 ml/l | Lösungsvermittler |
| EDTA-Na₄* | 2 g/l | Kalkschutz |
| Entwicklersubstanz(en) | 2-20 g/l | |
| Kaliumsulfit | 40 g/l | Oxidationsschutz |
| Natriumcarbonat | 20 g/l | pH-Puffer |
| KBr | 2 g/l | pAg-Puffer |
| Stabilisator(en) | 0-200 mg/l | Schleierstabilisator/Bildtonbeeinflussung |
| KOH-Lsg (45 Gew.-%) | 0-2 ml/l | Einstellung von pH 10,70 |

| | | |
|---|---|---|
| * Tetranatriumsalz der Ethylendiamintetraessigsäure | | |

### Beispiel 1 - Proben 1 bis 26

Es ist zu erkennen, daß nur die erfindungsgemäßen Versuche bei sehr guten sensitometrischen Ergebnissen den gewünschten blauschwarzen Bildton ergeben.

### Beispiel 2 - Proben 27 bis 30

| Entwicklung von MCP und MCC, 2 min Entwicklungszeit bei 22°C. | | | | | | |
|---|---|---|---|---|---|---|
| **Versuchsvariante** | | | **Ergebnisse** | | | |
| Nr. | Entwicklersubstanz | Stabilisator | Dₘᵢₙ | Dₘₐₓ | △Bildto n | Bemerkung |
| 27 | 10 g/l Hydrochinon | 0,04 g/l Benzotriazol | 0,13 | 2,21 | -3 | MCP |
| | 0,4 g/l Phenidon | 0,02 g/l ST-1 | | | | |
| 28 | 10 g/l E-1 | 0,05 g/l ST-1 | 0,12 | 2,18 | +5 | MCP, erfindungsgemäß |
| | 2 g/l Metol | | | | | |
| 29 | 10 g/l Hydrochinon | 0,4 g/l Benzotriazol | 0,17 | 2,33 | -4 | MCC |
| | 0,4 g/l Phenidon | 0,2 g/l ST- | | | | |
| 30 | 10 g/l E-1 | 0,05 g/l ST-1 | 0,17 | 2,28 | +5 | MCC, erfindungsgemäß |
| | 2 g/l Metol | | | | | |
| 31 | 10 g/l E-1 | 0,10 g/l ST-1 | 0,12 | 1,90 | +4 | MCP |
| | 2 g/l Glycin | | | | | |
| 32 | 10 g/l E-1 | 0,05 g/l ST-1 | 0,13 | 2,16 | +3 | MCP erfindungsgemäß |
| | 4 g/l Glycin | | | | | |
| 33 | 10 g/l E-1 | 0,10 g/l ST-1 | 0,12 | 2,10 | +5 | MCP erfindungsgemäß |
| | 4 g/l p-Aminophenol | | | | | |
| 34 | 10 g/l E-1 | 0,05 g/l ST-1 | 0,12 | 2,18 | +4 | MCP erfindungsgemäß |
| | 4 g/l p-Aminophenol | | | | | |

In den Versuchen zeigt sich, daß mit dem erfindungsgemäßen Entwickler der gewünschte blauschwarze Bildton erzielt wird. Gleichzeitig werden die gewünschten geringen Minimaldichten und hohen Maximaldichten erreicht.

## Patentansprüche

1. Schwarz-Weiß-Entwickler für Silberhalogenidmaterialien, dadurch gekennzeichnet, daß er als Entwicklersubstanz die Kombination aus (a) einem Salz der Ascorbinsäure oder Isoascorbinsäure und (b) einer Verbindung der Formel (E-2) worin
R₁ bis R₆ unabhängig voneinander Wasserstoff, eine Alkylgruppe, eine substituierte oder nicht-substituierte Alkoxygruppe oder eine substituierte oder nicht-substituierte Axyloxygruppe oder eine Gruppe der folgenden Formel ist:
(X)ₚ-A-(Sol)
oder R₁ und R₂ miteinander zu einem 5- oder 6-gliedrigen, gesättigten Ring verknüpft sind,
worin
p 0 oder 1,
X -O-, -S-, oder -NR₇-
R₇ Wasserstoff, ein Alkylrest oder A-(Sol),
A
q eine ganze Zahl von 0 bis 5 und
y eine ganze Zahl von 1 bis 3,
(Sol) eine löslichmachende Gruppe, ausgewählt aus der Gruppe bestehend aus:
CO₂H, SO₃H, NHSO₂R₈, SO₂NH₂, SO₂NHR₈, Polyhydroxyalkyl, worin
R₈ eine Alkyl- oder Arylgruppe,
R₉ OH, eine Alkyl- oder Arylgruppe und
R₁₀ Wasserstoff, eine Alkyl- oder Arylgruppe
bedeuten,
sowie als Stabilisator 1-Phenyl-5-mercaptotetrazol (ST-1) enthält.

2. Schwarz-Weiß-Entwickler nach Anspruch 1, dadurch gekennzeichnet, daß (a) in einer Menge von 2 bis 20 g/l, (b) in einer Menge von 0,5 bis 5 g/l und ST-1 in einer Menge von 5 bis 200 mg/l gebrauchsfertigem Entwickler enthalten sind.

3. Schwarz-Weiß-Entwickler nach Anspruch 1, dadurch gekennzeichnet, daß er einen pH-Wert im Bereich von 9 bis 12 aufweist.

4. Schwarz-Weiß-Entwickler nach Anspruch 1, dadurch gekennzeichnet, daß
R₁ Wasserstoff oder gegebenenfalls substituiertes Alkyl,
R₂, R₃, R₅ und R₆ Wasserstoff und
R₄, Wasserstoff, CH₃ oder NH₂ bedeuten.
